# EUROPÄISCHE PATENTSCHRIFT

(11) **EP 0 250 001 B1**
(45) Veröffentlichungstag und Bekanntmachung des Hinweises auf die Patenterteilung: **27.12.1991**
(21) Anmeldenummer: 87108853.0
(22) Anmeldetag: 20.06.1987
(51) Int. Cl.: C22C 9/04, C22F 1/08, B22D 11/04

(54) **Kupferlegierung**
Copper alloy
Alliage à base de cuivre

(30) Priorität: 20.06.1986 DE 3620654
(43) Veröffentlichungstag der Anmeldung: 23.12.1987
(73) Patentinhaber: KM-kabelmetal Aktiengesellschaft, D-49074 Osnabrück (DE)
(72) Erfinder: Gravemann, Horst, Dipl.-Ing., D-4500 Osnabrück (DE)

(56) Entgegenhaltungen:
- EP-A- 0 175 183
- GB-A- 1 562 870
- US-A- 3 778 318
- US-A- 4 202 688
- US-A- 4 305 762

## Beschreibung

Als Werkstoff zur Herstellung von Stranggießkokillen zum Stranggießen von hochschmelzenden Metallen wie Stahl wird seit langem Kupfer vorwiegend des Typs SF-Cu verwendet, welches aufgrund seiner hohen thermischen Leitfähigkeit sehr schnell die Wärme aus der Schmelze abzuleiten vermag. Die Wandstärke der Kokillen wird so groß gewählt, daß sie in ausreichender Weise den zu erwartenden mechanischen Beanspruchungen genügt.

Zur Erhöhung der Warmfestigkeit ist vorgeschlagen worden, Stranggießkokillen aus einer Legierung mit mindestens 85 % Kupfer und wenigstens einem weiteren eine Ausscheidungshärtung bewirkenden Legierungselement herzustellen. Als Legierungselement werden bis zu 3 % Chrom, Silizium, Silber und Beryllium vorgeschlagen. Auch die aus diesem Werkstoff hergestellten Stranggießkokillen konnten noch nicht vollauf befriedigen, da insbesondere die Legierungskomponenten Silizium und Beryllium die thermische Leitfähigkeit stark herabsetzen (AT-PS 234 930).

Alle diese Lösungen haben als Werkstoffe für Stranggießkokillen noch nicht vollauf befriedigen können.

Der Erfindung liegt von daher die Aufgabe zugrunde, eine Kupferlegierung anzugeben, die eine hohe thermische Leitfähigkeit, eine hohe mechanische Festigkeit insbesondere bei Temperaturen oberhalb 300° C und eine hohe Warmplastizität aufweist. Der Werkstoff soll insbesondere zur Herstellung von Stranggießkokillen verwendbar sein.

Diese Aufgabe wird durch eine Kupferlegierung gelöst, die aus 0,05 bis 0,4 % Zink, 0,02 bis 0,3 % Magnesium, 0,02 bis 0,2 % Phosphor, Rest Kupfer und herstellungsbedingten Verunreinigungen besteht, wobei die Legierung wahlweise noch 0 bis 0,2 % Silizium und/oder 0 bis 0,15 % Zirkon enthalten kann.

Es ist bekannt, daß Zusätze von Zink oder Magnesium die Leitfähigkeit des Kupfers geringfügig herabsetzen, während Phosphorzusätze zu einem starken Leitfähigkeitsabfall führen. Die Festigkeit wird durch den Zusatz von Zink, Magnesium oder Phosphor heraufgesetzt. Völlig überraschend hat sich jedoch herausgestellt, daß der gemeinsame Zusatz aller drei Elemente in den beanspruchten Bereichen die Leitfähigkeit verglichen mit einem handelsüblichen SF-Kupfer gar nicht oder nur geringfügig herabsetzt. Die Festigkeit ist infolge einer Mischkristallhärtung sowie durch zusätzliche Aushärtungseffekte durch Phosphidbildung, die ausscheidungsfähig sind,gegenüber SF-Kupfer wesentlich höher. Insbesondere die Warmfestigkeit zeigt wesentlich höhere Werte als SF-Kupfer. Als besonders vorteilhaft hat sich eine Legierung erwiesen, die aus 0,1 bis 0,25 % Zink, 0,05 bis 0,15 % Magnesium, 0,05 bis 0,1 % Phosphor, Rest Kupfer und herstellungsbedingte Verunreinigungen besteht.

Ein Zusatz von Silizium bis zu 0,2 % vorzugsweise bis 0,1 % wirkt sich positiv auf die Härte und damit auf die Verschleißfestigkeit aus.

Zusätze von bis zu 0,15 % Zirkon führen zu einer Verbesserung der Warmplastizität.

Sie ermöglichen ferner in Kombination mit einer gezielten Wärmebehandlung eine weitere Verbesserung des Erweichungsverhaltens. Beide Zusätze führen in den angegebenen Konzentrationen zu keiner wesentlichen Verringerung der Wärmeleitfähigkeit.

Die Erfindung betrifft weiterhin ein Verfahren zur Herstellung einer Kupferlegierung wie sie oben beschrieben ist.

Danach wird die Legierung nach dem Gießen warmverformt bei 300 bis 550° C 1 bis 5 Stunden geglüht und abschließend um mindestens 10 % kaltverformt.

Eine Kaltverformung um mindestens 10 % zwischen der Warmverformung und der Auslagerung bei 300 bis 550° C wirkt sich positiv auf den Homogenisierungszustand und die Eigenschaftskombination aus.

Mit besonderem Vorteil wird die Legierung oberhalb der Temperatur der maximalen Löslichkeit der Legierungskomponenten warmverformt und danach von mindestens 750° C abgeschreckt. Durch diese Maßnahme kann ein zusätzlicher Aushärtungseffekt erzielt werden. Ein Lösungsglühen kann jedoch auch getrennt von der Warmverformung vorgenommen werden.

Zur Erhöhung der Festigkeit ist es von Vorteil, nach dem letzten Auslagerungsglühen nochmals eine Kaltverformung von mindestens 10 % vorzunehmen.

Die Erfindung ist an Hand eines Ausführungsbeispiels näher erläutert.

Eine Legierung bestehend aus 0,19 % Zink, 0,09 % Magnesium, 0,07 % Phosphor, Rest Kupfer und herstellungsbedingte Verunreinigungen, wurde nach dem Gießen durch Strangpressen warmverformt und darauf durch Ziehen um 20 % kaltverformt. Die Legierung wurde dann bei 500° C fünf Stunden geglüht. Es wurden dann Proben hergestellt, die um 10 %, 20 % und 40 % kaltverformt wurden. Die Eigenschaften dieser Proben sind in den Tabellen A, B und C im Vergleich zu SF-Kupfer und einer Kupfer-Chrom-Zirkon-Legierung aufgeführt.

Der Vergleich mit dem für Stranggießkokillen häufig verwendeten Werkstoff SF-Kupfer zeigt deutlich, daß bei vergleichbaren Verformungsgraden die Festigkeitswerte durchweg um ca. 50 % höher liegen. Die Leitfähigkeit ist ebenfalls höher. Wesentlich ist jedoch, daß das Erweichungsverhalten bei hohen Temperaturen erheblich günstiger ist. So erweicht der erfindungsgemäße Werkstoff bei vergleichbarer Leitfähigkeit erst bei Temperaturen von über 500° C. Hinzu kommt eine wesentlich geringere Kriechdehnung bei erhöhten Temperaturen, die eine bessere Verzugsfreiheit gewährleistet. Insgesamt kann erwartet werden, daß sich die Kupferlegierung nach der Lehre der Erfindung hervorragend als Werkstoff für Stranggießkokillen eignet. Im Vergleich mit der Kupfer-Chrom-Legierung schneidet die erfindungsgemäße Legierung ebenfalls sehr gut ab. Da die erfindungsgemäße Legierung jedoch wesentlich einfacher herstellbar ist, und die Legierungselemente preisgünstiger sind, dürften Stranggießkokillen aus dem neuen Werkstoff bei gleichem Standverhalten preisgünstiger sein.

Etwas günstiger sind die technologischen Eigenschaften der Legierung, wenn man die Warmverformung bei Lösungsglühtemperatur vernimmt und darauf abschreckt und dann die oben beschriebenen Arbeitsgänge folgen läßt. Durch Ausscheidung von intermediären Phasen aus der Kupfermatrix können noch günstigere Festigkeits- und Leitfähigkeitswerte erzielt werden.

## Patentansprüche

1. Kupferlegierung, bestehend aus 0,05 bis 0,4 % Zink, 0,02 bis 0,3 % Magnesium, 0,02 bis 0,2 % Phosphor, wahlweise 0 bis 0,2 % Silizium, 0 bis 0,15 % Zirkon Rest Kupfer und herstellungsbedingte Verunreinigungen.

2. Kupferlegierung nach Anspruch 1, bestehend aus 0,1 bis 0,25 % Zink, 0,05 bis 0,15 % Magnesium, 0,05 bis 0,1 % Phosphor, Rest Kupfer und herstellungsbedingte Verunreinigungen.

3. Kupferlegierung nach Anspruch 1 oder 2, gekennzeichnet durch einen Zusatz von bis zu 0,2 % vorzugsweise bis zu 0,1 % Silizium.

4. Kupferlegierung nach einem oder mehreren der Ansprüche 1 bis 3, gekennzeichnet durch einen Zusatz von bis zu 0,15 % Zirkon.

5. Verfahren zur Herstellung einer Kupferlegierung nach einem oder mehreren der Ansprüche 1 bis 4, dadurch gekennzeichnet, daß die Legierung nach dem Gießen warmverformt, bei ca. 300 bis 550° C 1 bis 6 Stunden geglüht und danach um mindestens 10 % kaltverformt wird.

6. Verfahren nach Anspruch 5, dadurch gekennzeichnet, daß die Legierung nach der Warmverformung um mindestens 10 % kaltverformt wird.

7. Verfahren nach Anspruch 5, dadurch gekennzeichnet, daß die Warmverformung oberhalb der Temperatur der maximalen Löslichkeit vorgenommen wird, und die Legierung von mindestens 750° C abgeschreckt wird.

## Claims

1. A copper alloy composed of 0.05 to 0.4% zinc, 0.02 to 0.3% magnesium, 0.02 to 0.2% phosphorus, optionally 0 to 0.2% silicon, 0 to 0.15% zirconium, the remainder copper and production-related impurities.

2. A copper alloy as claimed in Claim 1, composed of 0.1 to 0.25% zinc, 0.05 to 0.15% magnesium, 0.05 to 0.1% phosphorus, the remainder copper and production-related impurities.

3. A copper alloy as claimed in Claim 1 or 2, characterised by an addition of up to 0.2%, preferably up to 0.1%, of silicon.

4. A copper alloy as claimed in one or more of Claims 1 to 3, characterised by an addition of up to 0.15% zirconium.

5. A process for the production of a copper alloy as claimed in one or more of Claims 1 to 4, characterised in that after casting the alloy is hot worked, annealed for 1 to 6 hours at approximately 300 to 550°C, and then cold worked by at least 10%.

6. A process as claimed in Claim 5, characterised in that after the hot working the alloy is cold worked by at least 10%.

7. A process as claimed in Claim 5, characterised in that the hot working is carried out above the temperature of maximum solubility, and the alloy is chilled by at least 750°C.

## Revendications

1. Alliage de cuivre, constitué de 0,05 % à 0,4 % de zinc, de 0,02 à 0,3 % de magnésium, de 0,02 à 0,2 % de phosphore, si on le désire de 0 à 0,2 % de silicium, de 0 à 0,15 % de zirconium, le reste étant constitué de cuivre et d'impuretés dues à la fabrication

2. Alliage de cuivre selon la revendication 1, constitué de 0,1 à 0,25 % de Zinc, de 0,05 à 0,15 % de magnésium, de 0,05 à 0,1 % de phosphore, le reste étant constitué de cuivre et d'impuretés dues à la fabrication.

3. Alliage de cuivre selon la revendication 1 ou 2, caractérisé par une addition de jusqu'à 0,2 %, de préférence de jusqu'à 0,1 de silicium.

4. Alliage de cuivre selon l'une quelconque des revendications 1 à 3, caractérisé par une addition de jusqu'à 0,15 % de zirconium.

5. Procédé pour la fabrication d'un alliage de cuivre selon l'une quelconque des revendications 1 à 4, caractérisé en ce que l'alliage est formé à chaud après la coulée, recuit pendant 1 à 6 heures aux environs de 300 à 550°C et ensuite déformé à froid d'au moins 10 %.

6. Procédé selon la revendication 5, caractérisé en ce que l'alliage, après le formage à chaud, est déformé à froid d'au moins 10 %.

7. Procédé selon la revendication 5, caractérisé en ce que la déformation à froid est effectuée au-dessus de la température de solubilité maximale et l'alliage est trempé à partir d'au moins 750°C.
